# EUROPÄISCHE PATENTSCHRIFT

(11) **EP 0 388 816 B1**
(45) Veröffentlichungstag und Bekanntmachung des Hinweises auf die Patenterteilung: **22.01.1992**
(21) Anmeldenummer: 90105021.1
(22) Anmeldetag: 16.03.1990
(51) Int. Cl.: B22F 1/00, C23F 11/14, C21C 1/02

(54) **Passivierung von pyrophoren Metallen**
Passivation of pyrophoric metals
Passivation de métaux pyrophoriques

(30) Priorität: 17.03.1989 DE 3908815
(43) Veröffentlichungstag der Anmeldung: 26.09.1990
(73) Patentinhaber: SKW Trostberg Aktiengesellschaft, 83308 Trostberg (DE)
(72) Erfinder: Lischka, Helmut, Dr., D-8223 Trostberg (DE)
(74) Vertreter: Huber, Bernhard, Dipl.-Chem.

(56) Entgegenhaltungen:
- EP-A- 0 046 139
- EP-A- 0 129 491
- US-A- 2 496 354
- US-A- 3 096 147
- US-A- 4 159 906
- US-A- 4 541 867
- PATENT ABSTRACTS OF JAPAN, Band 13, Nr. 354 (E-802)[3702], 8. August 1989, Seite 11 E 802; & JP-A-01 114 006 (SANKYO SEIKI Mfg CO., LTD) 02-05-1989, (Kat. P)
- PATENT ABSTRACTS OF JAPAN, Band 1, Nr. 102 (C-77)[2288], 10. September 1977, Seite 2288 C 77; & JP-A-52 63 811 (UBE KOSAN K.K.) 26-05-1977

## Beschreibung

Gegenstand der vorliegenden Erfindung ist ein Verfahren zur Passivierung von pyrophoren Metallen, insbesondere Magnesium.

Es ist bekannt, daß pyrophore Metalle wie Magnesium, Calcium oder die Legierungen dieser Metalle besondere Probleme bei der Handhabung vor allem dann aufwerfen, wenn diese pyrophoren Stoffe in feinteiliger Form eingesetzt werden.

So kann beispielsweise Magnesiumpulver, welches allein oder in Kombination mit Calciumcarbid oder Kalk zum Zwecke der Entschwefelung mit Hilfe einer feuerfesten Tauchlanze in flüssiges Roheisen pneumatisch eingeblasen wird, aufgrund der leichten Entzündbarkeit und der Heftigkeit des Brandverhaltens nicht ohne weiteres verwendet werden. Es muß vielmehr erst durch geeignete Mittel bzw. Methoden passiviert werden.

Es sind bereits verschiedene Vorschläge zur Lösung dieses Problems bekannt geworden, die aber bisher alle nicht voll befriedigen können.

So wird gemäß der US-PS 4209325 bzw. der US-PS 3998625 empfohlen, Magnesiumpulver mit inerten oxidischen Pulvern wie Kalk, Aluminiumoxid, SiO₂-Stäuben oder metallurgischen Schlacken zu verdünnen. Diese Metalloxide, die üblicherweise in Mengen von 10 bis 50 Gew.-% dem Magnesiummetallpulver zugemischt werden, nehmen nicht an der Entschwefelungsreaktion teil und verursachen deshalb nur einen schlechten Wirkungsgrad des Entschwefelungsmittels. Probleme ergeben sich auch aus dem Entmischungsverhalten der verschiedenen Gemischkomponenten.

Anstelle des Mischens mit einem inerten Metalloxid wurde deshalb auch schon die Beschichtung mit einem Metalloxid (ZrO₂, TiO₂ oder Al₂O₃) beschrieben. Das Problem der leichten Entzündbarkeit wird damit aber nur unzureichend gelöst.

Ferner ist es bekannt, pyrophores Magnesiumpulver mit einer Salzschicht zu beschichten, wobei als Salze vorwiegend Alkali- und/oder Erdalkalichloride beschrieben sind (US-Patentschriften 3881913, 4186000 sowie 4279641). Nachteilig bei diesen Lösungsvorschlägen sind die aufwendigen Herstellungsmethoden dieser Salzbeschichtungen (EP-A 58322 oder EP-A 108464) sowie der hygroskopische Charakter dieser Salze. Außerdem können beim metallurgischen Einsatz dieser beschichteten Magnesiumteilchen sehr leicht chlorhaltige Abgase entstehen, die besondere Maßnahmen für die Schonung der Umwelt erforderlich machen.

Der Erfindung liegt daher die Aufgabe zugrunde, ein Verfahren zum Passivieren von pyrophoren Metallen, insbesondere Magnesium, durch Beschichtung mit einem Passivierungsmittel zu entwickeln, welches die genannten Nachteile des Standes der Technik nicht aufweist, sondern ohne großen technischen Aufwand die pyrophoren Metalle mit einer Beschichtung versieht, welche die leichte Entzündbarkeit dieser Metalle wirkungsvoll unterdrückt und gleichzeitig keine Umweltprobleme aufwirft.

Diese Aufgabe wird erfindungsgemäß dadurch gelöst, daß man als Passivierungsmittel 0,5 bis 5 Gew.-% eines s-Triazin- oder/und Guanidin-Derivates, bezogen auf das Gewicht des zu passivierenden Metalles, einsetzt.

Es hat sich überraschenderweise gezeigt, daß man erfindungsgemäß mit vergleichsweise geringen Mengen an Passivierungsmittel eine sehr starke Unterdrückung der Entzündbarkeit sowie eine positive Beeinflussung des Abbrandverhaltens erreichen kann.

Beim Verfahren der Erfindung wird das pyrophore Metall, welches insbesondere Magnesium, Calcium bzw. eine Legierung dieser Metalle sein kann, mit einem Passivierungsmittel auf Basis von s-Triazin- oder/und Guanidin-Derivaten beschichtet. Für den erfindungsgemäßen Zweck ist es völlig ausreichend, wenn das Passivierungsmittel in Mengen von 0,5 bis 5 Gew.-%, vorzugsweise 1 bis 3 Gew.-%, bezogen auf das Gewicht des Metalls, eingesetzt wird. Es ist grundsätzlich möglich, auch größere Mengen zu verwenden, doch wird dieser Überschuß sehr schnell unwirtschaftlich, weil damit kein zusätzlicher Effekt verbunden ist.

Als Passivierungsmittel kommen im Rahmen der Erfindung alle s-Triazin- oder/und Guanidin-Derivate in Frage.

Unter den s-Triazin-Derivaten wird das Melamin aufgrund seiner kostengünstigen Verfügbarkeit besonders bevorzugt. Ebenfalls leicht verfügbar sowie problemlos einsetzbar und daher bevorzugt sind die s-Triazin-Derivate Ammelin und Ammelid und die Guanamine Benzoguanamin oder Acetoguanamin. Für den erfindungsgemäßen Zweck können auch Verbindungen verwendet werden, die mehrere s-Triazin-Struktureinheiten aufweisen. Hierzu gehören polymere s-Triazine und höher kondensierte s-Triazinverbindungen wie z.B. Melam, Melem oder Melon. Schließlich ist es auch möglich, Kondensationsprodukte von s-Triazinen beispielsweise des Melamins oder/und des Benzoguanamins einzusetzen, wobei Kondensationsprodukte mit Formaldehyd bevorzugt sind.

Aus der Gruppe der Guanidine sind ebenfalls grundsätzlich eine Vielzahl von Verbindungen einsetzbar, wobei als Guanidine sowohl das unsubstituierte freie Guanidin selbst als auch substituierte Guanidine ggf. in Form von Salzen geeignet sind. In der Regel wird man auf Guanidine zurückgreifen, die relativ einfach herstellbar und somit kostengünstig erhältlich sind. Bei den substituierten Guanidinen ist dies vor allem beim Cyanoguanidin (Dicyandiamid) sowie beim Guanylharnstoff bzw. beim Guanylharnstoffphosphat der Fall, weshalb diese Verbindungen bevorzugt Verwendung finden.

Daneben können auch einfache Guanidinsalze verwendet werden, deren Anionen keine störenden Bestandteile wie z.B. Chloride enthalten. Bevorzugt sind Guanidinphosphate, Guanidinsulfamate und Guanidincyanurate, die auch leicht verfügbar sind.

Um eine gute Haftung des Passivierungsmittels auf dem pyrophoren Metall zu erzielen, setzt man zweckmäßig ein Benetzungsmittel zu, welches vorzugsweise wasserfrei ist und in einer Menge von 0,1 bis 0,5 Gew.-%, bezogen auf das Gewicht des Metalls, verwendet wird. Als wasserfreie Benetzungsmittel können die üblichen Produkte eingesetzt werden, wobei sich die Verwendung von hochviskosen Ölen, insbesondere Silicon- und/oder Mineralöle, als besonders vorteilhaft erwiesen hat.

Die Herstellung der Überzüge auf den pyrophoren Metallen kann problemlos und in technisch einfacher Weise durchgeführt werden. Beispielsweise werden die feinteiligen Passivierungsmittel, z.B. in Form von Pulvern, zuerst ggf. in einer Inertgasatmosphäre mit dem Benetzungsmittel besprüht und anschließend wird mit üblichen Methoden, wie z.B. Mischen, das Passivierungsmittel auf die Oberfläche der pyrophoren Metalle aufgebracht.

Die Passivierungsmittel müssen in möglichst feinteiliger Form vorliegen, um eine vollständige Beschichtung und befriedigende Haftung zu gewährleisten. Die Passivierungsmittel werden deshalb vorzugsweise mit einer Teilchengröße von < 50 µm, vorzugsweise < 10 µm verwendet.

Auf diese Weise lassen sich guthaftende Überzüge herstellen, die auch über einen längeren Zeitraum ohne Probleme gelagert werden können.

Die nach dem erfindungsgemäßen Verfahren hergestellten passivierten Metalle zeichnen sich außerdem durch schwere Entzündbarkeit sowie durch günstiges Brandverhalten aus. Sie eignen sich deshalb im besonderen Maße als Behandlungsmittel für metallurgische Schmelzen, vorzugsweise für die Entschwefelung von Roheisen, zumal bei der thermischen Zersetzung der Passivierungsmittel keine unerwünschten bzw. störenden Zersetzungsprodukte entstehen.

Die nachfolgenden Beispiele sollen die Erfindung näher erläutern.

### Beispiel 1

97 Gew.-Teile metallisches Magnesiumpulver (Magnesiumgehalt 99,8%) der Körnung 0,2-0,8 mm wurden zunächst mit 0,3 Gew.-Teilen Silikonöl (Wacker AK 100) versetzt. Die Komponenten wurden solange miteinander intensiv vermischt, bis eine vollständige Benetzung der Magnesiumpartikel eingetreten war. Anschließend wurden 3 Gew.-Teile feinteiliges Cyanoguanidin (Teilchengröße 98% < 10 µm) zugegeben und durch intensives Mischen mit dem Magnesiumpulver die Passivierungsschicht gebildet.

### Beispiel 2

Entsprechend Beispiel 1 wurden 99 Gew.-Teile metallisches Magnesiumpulver (Magnesiumgehalt 99,8%) der Körnung 0,2-0,8 mm mit 1 Gew.-Teil feinteiligem Cyanoguanidin (Teilchengröße 98% < 10 µm) beschichtet.

### Beispiel 3

Entsprechend Beispiel 1 wurden 97 Gew.-Teile metallisches Magnesiumpulver (Magnesiumgehalt 99,8%) der Körnung 0,2-0,8 mm mit 3 Gew.-Teilen feinteiligem Melamin (Teilchengröße 99% < 60 µm) passiviert.

### Beispiel 4

### Untersuchung des Brenn- und Zündverhaltens.

Zur Beurteilung des Passivierungseffektes wurde ein von der BAM (Bundesanstalt für Materialprüfung) empfohlener Brenntest zur Einstufung leicht brennbarer fester Stoffe in die Gefahrengutklassen durchgeführt.

Bei diesem Test wird die Prüfsubstanz in einer handelsüblichen Form zu einer ungefähr 250 mm langen, 20 mm breiten und 10 mm hohen durchgehenden Schüttung geformt und auf eine kalte undurchlässige Unterlage mit geringer Wärmeleitfähigkeit gebracht. Mit Hilfe eines Bunsenbrenners wird die Schüttung an einem Ende gezündet. Die beobachtete Abbrandzeit ist ein Maß für den pyrophoren Charakter der Prüfsubstanz.

In der nachfolgenden Tabelle sind Ergebnisse der Brenn- und Zündversuche zusammengefaßt. Getestet wurden sowohl reines unpassiviertes Mg-Pulver (1), Beschichtungen mit dem Stand der Technik entsprechenden oxidischen Substanzen (2)-(4) und erfindungsgemäß passiviertes Mg (5)-(7).

Während oxidische Passivierungsmittel gegenüber dem reinen Magnesiumpulver nur leichte Verbesserungen bewirken (2), (4), zeigen die erfindungsgemäßen Produkte eine überraschend starke Passivierungswirkung.

Eine Zugabe von nur 3 Gew.-% Cyanoguanidin zum Mg-Pulver ist ausreichend, um das Produkt unbrennbar zu machen. Nur mit Mühe konnte es mit der Bunsenbrennflamme entzündet werden und verlosch anschließend von selbst. Eine geringere Zugabemenge von 1 Gew.-% Cyanoguanidin ist immer noch ausreichend, die Brenngeschwindigkeit von reinem Mg-Pulver um den Faktor 4 zu verzögern.

## Patentansprüche

1. Verfahren zur Passivierung von pyrophoren Metallen, insbesondere Magnesium, durch Beschichten mit einem Passivierungsmittel, **dadurch** **gekennzeichnet**, daß man als Passivierungsmittel 0,5 bis 5 Gew.-% eines s-Triazin- oder/und Guanidin-Derivates, bezogen auf das Gewicht des Metalls, verwendet.

2. Verfahren nach Anspruch 1, **dadurch** **gekennzeichnet**, daß man das Passivierungsmittel in Mengen von 1 bis 3 Gew.-%, bezogen auf das Gewicht des Metalls, verwendet.

3. Verfahren nach den Ansprüchen 1 oder 2, **dadurch** **gekennzeichnet**, daß man als s-Triazin-Derivat Melamin verwendet.

4. Verfahren nach den Ansprüchen 1 oder 2, **dadurch** **gekennzeichnet**, daß man als s-Triazin-Derivat Benzoguanamin oder/und Acetoguanamin verwendet.

5. Verfahren nach den Ansprüchen 1 oder 2, **dadurch** **gekennzeichnet**, daß man als s-Triazin-Derivat Melam, Melem oder/und Melon verwendet.

6. Verfahren nach den Ansprüchen 1 oder 2, **dadurch** **gekennzeichnet**, daß man als s-Triazin-Derivat ein Melamin-oder/und Benzoguanamin-Formaldehyd-Kondensationsprodukt verwendet.

7. Verfahren nach den Ansprüchen 1 oder 2, **dadurch** **gekennzeichnet**, daß man als Guanidin ein oder mehrere substituierte Guanidine verwendet.

8. Verfahren nach Anspruch 7, **dadurch** **gekennzeichnet**, daß man als substituiertes Guanidin Cyanoguanidin oder/und Guanylharnstoff verwendet.

9. Verfahren nach Anspruch 7, **dadurch** **gekennzeichnet**, daß man als Guanidin-Derivat wenigstens ein Guanidinsalz, ausgewählt aus der Gruppe Guanidinphosphat, Guanidinsulfamat und Guanidincyanurat, einsetzt.

10. Verfahren nach einem der vorhergehenden Ansprüche, **dadurch** **gekennzeichnet**, daß man die Beschichtung des Metalles mit dem Passivierungsmittel mit Hilfe eines wasserfreien Benetzungsmittels durchführt.

11. Verfahren nach Anspruch 10, **dadurch** **gekennzeichnet**, daß man das Benetzungsmittel in einer Menge von 0,1 bis 0,5 Gew.-%, bezogen auf das Gewicht des Metalles, einsetzt.

12. Verfahren nach den Ansprüchen 10 oder 11, **dadurch** **gekennzeichnet**, daß man als Benetzungsmittel Siliconöl verwendet.

13. Passiviertes pyrophores Metall, **dadurch** **gekennzeichnet**, daß die Metallteilchen mit 0,5 bis 5 Gew.-% s-Triazin-Derivat oder/und Guanidin oder Guanidin-Derivat, bezogen auf das Metallgewicht, überzogen sind.

14. Passiviertes pyrophores Magnesium nach Anspruch 13.

15. Passiviertes pyrophores Metall nach Anspruch 13 oder 14, **dadurch** **gekennzeichnet**, daß es 1 bis 3 Gew.-% des Überzugsmittels enthält.

16. Passiviertes pyrophores Metall nach einem der Ansprüche 13 bis 15, **dadurch** **gekennzeichnet**, daß das Überzugsmittel eine oder mehrere Substanzen aus der Gruppe Melamin, Benzoguanamin, Acetoguanamin, Melam, Melem, Melon, Melamin-Formaldehyd-Kondensat, Benzoguanamin-Kondensat, Guanidin, Cyanoguanidin, Guanylharnstoff, Guanidinphosphat, Guanidinsulfamat und Guanidincyanurat enthält.

17. Passiviertes pyrophores Metall nach einem der Ansprüche 13 bis 16, **dadurch** **gekennzeichnet**, daß es zusätzlich 0,1 bis 0,5 Gew.-% Benetzungsmittel enthält.

18. Passiviertes pyrophores Metall nach einem der Ansprüche 13 bis 17, **dadurch** **gekennzeichnet**, daß der Überzug aus s-Triazin-Derivat oder/und Guanidin bzw. -Derivat aus Teilchen von < 50 µm besteht.

19. Verwendung eines passivierten pyrophoren Metalls nach einem der Ansprüche 13 bis 18 als Behandlungsmittel für metallurgische Schmelzen.

## Claims

1. Process for the passivation of pyrophoric metals, especially of magnesium, by coating with a passivation agent, characterised in that, as passivation agent, one uses 0.5 to 5 wt.% of an s-triazine and/or guanidine derivative, referred to the weight of the metal.

2. Process according to claim 1, characterised in that one uses the passivation agent in amounts of 1 to 3 wt.%, referred to the weight of the metal.

3. Process according to claims 1 or 2, characterised in that one uses melamine as s-triazine derivative.

4. Process according to claims 1 or 2, characterised in that one uses benzoguanamine and/or acetoguanamine as s-triazine derivative.

5. Process according to claims 1 or 2, characterised in that one uses melam, melem and/or melon as s-triazine derivative.

6. Process according to claims 1 or 2, characterised in that one uses a melamine- and/or benzoguanamine-formaldehyde condensation product as s-triazine derivative.

7. Process according to claims 1 or 2, characterised in that one uses one or more substituted guanidines as guanidine.

8. Process according to claim 7, characterised in that one uses cyanoguanidine and/or guanylurea as substituted guanidine.

9. Process according to claim 7, characterised in that one uses a guanidine salt selected from the group of guanidine phosphate, guanidine sulphamate and guanidine cyanurate as guanidine derivative.

10. Process according to one of the preceding claims, characterised in that one carries out the coating of the metal with the passivation agent with the help of an anhydrous wetting agent.

11. Process according to claim 10, characterised in that one uses the wetting agent in an amount of 0.1 to 0.5 wt.%, referred to the weight of the metal.

12. Process according to claims 10 or 11, characterised in that one uses silicone oil as wetting agent.

13. Passivated pyrophoric metal, characterised in that the metal particles are coated with 0.5 to 5 wt.% of s-triazine derivative and/or guanidine or a guanidine derivative, referred to the weight of the metal.

14. Passivated pyrophoric magnesium according to claim 13.

15. Passivated pyrophoric metal according to claim 13 or 14, characterised in that it contains 1 to 3 wt.% of the coating agent.

16. Passivated pyrophoric metal according to one of claims 13 to 15, characterised in that the coating agent contains one or more substance from the group melamine, benzoguanamide, acetoguanamine, melam, melem, melon, melamine-formaldehyde condensate, benzoguanamine condensate, guanidine, cyanoguanidine, guanylurea, guanidine phosphate, guanidine sulphamate and guanidine cyanurate.

17. Passivated pyrophoric metal according to one of claims 13 to 16, characterised in that it additionally contains 0.1 to 0.5 wt.% of wetting agent.

18. Passivated pyrophoric metal according to one of claims 13 to 17, characterised in that the coating of s-triazine derivative and/or guanidine or derivative consists of particles of < 50 µm.

19. Use of a passivated pyrophoric metal according to one of claims 13 to 18 as treatment agent for metallurgical melts.

## Revendications

1. Procédé de passivation de métaux pyrophoriques, en particulier du magnésium, par revêtement avec un agent passivant, caracterisé en ce que l'on utilise comme agent passivant 0,5 à 5% en poids, par rapport au poids du métal, d'un dérive de la s-triazine et/ou de la guanidine.

2. Procédé selon la revendication 1, caractérisé en ce que l'on utilise l'agent passivant en des quantités de 1 à 3% en poids, par rapport au poids du métal.

3. Procédé selon les revendications 1 ou 2, caracterisé en ce que l'on utilise comme dérivé de la s-triazine la mélamine.

4. Procédé selon les revendications 1 ou 2, caractérisé en ce que l'on utilise comme dérivé de la s-triazine la benzoguanamine et/ou l'acétoguanamine.

5. Procédé selon les revendications 1 ou 2, caractérisé en ce que l'on utilise comme dérivé de la s-triazine le melam, le melem et/ou le melon.

6. Procédé selon les revendications 1 ou 2, caractérisé en ce que l'on utilise comme dérivé de la s-triazine un produit de condensation mélamine-et/ou benzoguanamine-formaldéhyde.

7. Procédé selon les revendications 1 ou 2, caractérisé en ce que l'on utilise comme guanidine une ou plusieurs guanidines substituées.

8. Procédé selon la revendication 7, caractérisé en ce que l'on utilise comme guanidine substituée la cyanoguanidine et/ou la guanylurée.

9. Procédé selon la revendication 7, caractérisé en ce que l'on utilise comme dérivé de la guanidine au moins un sel de guanidine, choisi dans le groupe forme par le phosphate de guanidine, le sulfamate de guanidine et le cyanurate de guanidine.

10. Procédé selon l'une des revendications précédentes, caractérisé en ce que l'on réalise le revêtement du métal avec l'agent passivant à l'aide d'un agent mouillant exempt d'eau.

11. Procédé selon la revendication 10, caractérisé en ce que l'on utilise l'agent mouillant en une quantité de 0,1 à 0,5% en poids par rapport au poids du métal.

12. Procédé selon les revendications 10 ou 11, caractérisé en ce que l'on utilise une huile de silicone comme agent mouillant.

13. Métal pyrophorique passivé, caractérisé en ce que les particules métalliques sont revêtues de 0,5 à 5% en poids, par rapport au poids du métal, de dérivé de la s-triazine et/ou de guanidine ou de dérivé de la guanidine.

14. Magnésium pyrophorique passivé selon la revendication 13.

15. Métal pyrophorique passivé selon la revendication 13 ou 14, caractérisé en ce qu'il contient 1 à 3% en poids d'agent de revêtement.

16. Métal pyrophorique passivé selon l'une des revendications 13 à 15, caractérisé en ce que l'agent de revêtement contient une ou plusieurs substances choisies dans le groupe formé par la mélamine, la benzoguanamine, l'acétoguanamine, le melam, le melem, le melon, les condensats mélamine-formaldéhyde, les condensats de benzoguanamine, la guanidine, la cyanoguanidine, la guanylurée, le phosphate de guanidine, le sulfamate de guanidine et le cyanurate de guanidine.

17. Métal pyrophorique passivé selon l'une des revendications 13 à 16, caractérisé en ce qu'il contient en outre 0,1 à 0,5% en poids d'agent mouillant.

18. Métal pyrophorique passivé selon l'une des revendications 13 à 17, caractérisé en ce que le revêtement de dérivé de la s-triazine et/ou de guanidine ou de dérivé de guanidine consiste en particules < 50 µm.

19. Utilisation d'un métal pyrophorique passivé selon l'une des revendications 13 à 18 comme agent de traitement pour bains métallurgiques.
